# DEMANDE DE BREVET EUROPEEN

(11) **EP 4 293 430 A1**
(43) Date de publication de la demande: **20.12.2023**
(21) Numéro de dépôt: 22179302.9
(22) Date de dépôt: 15.06.2022
(51) Int. Cl.: G04B 19/06, A44C 27/00, B22F 5/00, C22C 1/04, G04B 37/22, G04B 45/00, G04D 3/00

(54) **PROCÉDÉ POUR LA FABRICATION D'UNE PIÈCE À BASE DE PLUSIEURS MÉTAUX PRÉCIEUX ET PIÈCE RÉSULTANTE**

(71) Demandeur: Manufacture d'Horlogerie Audemars Piguet SA, 1348 Le Brassus (CH); Norimat SAS, 31300 Toulouse (FR)
(72) Inventeur: Guadalupe Maldonado, Sandra, 1323 Romainmôtier (CH); Le Loarer, Thibaut, 74270 Chavannaz (FR); Epherre, Romain, 31100 Toulouse (FR); Nodenot, Bastien, 31400 Toulouse (FR); Beynet, Yannick, 31100 Toulouse (FR)
(74) Mandataire: P&TS SA (AG, Ltd.)

(57) **Abrégé**

Procédé de fabrication d'une pièce mécanique à base d'au moins deux métaux précieux ou nobles ou de leurs alliages, le procédé comprenant une étape d'atomisation des différents métaux précieux, la disposition des poudres résultantes dans un moule, de sorte à former un assemblage de poudres non-mélangées, et une étape de frittage à des températures inférieures aux températures de fusion des métaux utilisés. La demande couvre en outre une pièce mécanique réalisée par un tel procédé, ainsi qu'une pièce horlogère comportant une telle pièce mécanique.

## Description

### Domaine technique

La présente invention concerne un procédé pour la fabrication d'un composant horloger à base de plusieurs métaux précieux ou nobles ou d'alliages de tels métaux, lesquels sont individuellement atomisés en poudres distinctes avant d'être conjointement impliqués dans une opération de frittage, en particulier un frittage SPS (spark plasma sintering) également connu sous le terme de frittage flash. Les différents métaux précieux ou nobles peuvent être distingués les uns des autres dans le composant horloger ainsi obtenu. La présente description couvre en outre un composant horloger constitué de plusieurs métaux précieux distincts, ainsi qu'une pièce d'horlogerie comportant un tel composant.

### Etat de la technique

Le principe de frittage de poudres de matériaux métalliques est connu et souvent utilisé pour fabriquer des alliages de métaux. Le document EP3766997 par exemple, décrit la formation d'alliages de métaux précieux en utilisant un tel procédé. Cependant, de tels alliages impliquent que les poudres soient homogénéisées ou pour le moins mélangées. De tels procédés ne permettent pas de produire des composants comportant des compositions locales différentes les unes des autres.

Le document EP3822712 donne un exemple de procédé à base de poudres métalliques pour la conception d'un composant pour pièce d'horlogerie. Les métaux impliqués dans le procédé ne sont pas limités aux métaux précieux ou nobles et impliquent par exemple l'acier inoxydable ou l'aluminium. Les conditions du frittage ne sont par conséquent pas adaptées à la production de composants constitués de métaux précieux, répartis distinctement dans la pièce finale.

La technique du frittage est une alternative au brasage ou au soudage qui présente l'avantage de limiter ou d'éviter les apports de matière au niveau des interfaces, ainsi que les mélanges des matériaux en présence. Il y a donc matière à développer un procédé spécifiquement adapté aux matériaux précieux, permettant une plus grande variété de leur utilisation et de leur assemblage.

### Bref résumé de l'invention

Un but de la présente invention est de proposer un procédé spécifiquement adapté aux métaux précieux et à leurs alliages, permettant de fabriquer une pièce métallique, telle qu'un composant d'horlogerie, dont les différents métaux sont distincts les uns des autres. En particulier, le procédé de la présente description se propose d'assembler différents métaux précieux sans les mélanger. En outre, le présent procédé propose d'éviter de modifier localement les compositions lors de la production de la pièce.

Un autre but de l'invention est de produire une pièce mécanique, en particulier, un composant horloger, comprenant ou constitué de deux ou plus de deux métaux précieux ou alliages de métaux précieux, lesquels étant distincts les uns des autres. En particulier, une telle pièce mécanique ou composant horloger ne présente de préférence aucun gradient de concentration des différents constituants à leurs interfaces ou un gradient de concentration minimal, par exemple sur une épaisseur de moins de 10 micromètres, ou moins de 5 micromètres ou moins de 1 micromètre.

Selon l'invention, ces buts sont atteints notamment au moyen du procédé et du composant objet des revendications indépendantes, et dont les détails font l'objet des revendications dépendantes.

Cette solution présente notamment l'avantage par rapport à l'art antérieur de produire des composants horlogers à base de métaux précieux et ayant une apparence esthétique et/ou des propriétés mécaniques particulières du fait de la répartition localisée des différents métaux qui les constituent. En particulier, des variations locales de couleurs et/ou de dureté peuvent être produites directement dans la masse du composant et sans étape additionnelles.

### Brève description des figures

Des exemples de mise en oeuvre de l'invention sont indiqués dans la description illustrée par les figures suivantes :
- Figure 1 : Procédé selon un mode de réalisation de la présente invention.
- Figure 2 : Procédé selon un autre mode de réalisation de la présente invention.
- Figure 3 : Représentation schématique d'étapes post démoulage pouvant être impliquées dans le procédé selon la présente invention.

### Exemple(s) de mode de réalisation de l'invention

Le procédé selon la présente description est illustré par les figures 1 et 2. Dans une première étape **S1,** l'un des matériaux **M1** constituant la pièce mécanique est atomisé sous forme d'une première poudre **P1.** Dans la présente description, le terme «atomiser» désigne toute opération adéquate permettant de réduire en une poudre le matériau considéré. Elle peut consister ou comprendre une étape de broyage. La poudre obtenue peut être constituée de particules plus ou moins fines. Les particules sont par exemple de taille micrométrique, soit de diamètre moyen de l'ordre de 1 µm à 500 µm, ou de 10 à 100 µm. Les particules peuvent être alternativement sub-micrométriques, soit d'un diamètre moyen inférieur au micromètre.

La taille moyenne des particules de la poudre peut être adaptée en fonction du matériau considéré et/ou du résultat à obtenir.

Le procédé comporte une étape **S2** d'atomisation d'un second matériau **M2** permettant de produire une seconde poudre **P2.** Les conditions de l'atomisation peuvent être identiques ou différentes de celles de l'atomisation du premier matériau **M1.** La taille moyenne des particules formant la seconde poudre **P2** peut être identique ou similaire à celle formant la première poudre **P1.** Alternativement, des particules de taille différentes peuvent constituer les première **P1** et seconde **P2** poudres. Il est entendu que les étapes d'atomisation du premier **M1** et du second **M2** matériau sont effectuées séparément l'une de l'autre, de sorte que des poudres distinctes **P1, P2** soient obtenues. En particulier, le procédé selon la présente invention ne comporte aucune étape de mélange de ces première **P1** et seconde **P2** poudres. Plus particulièrement, le procédé selon la présente invention inclut toute les dispositions permettant de ne pas mélanger les première **P1** et seconde **P2** poudres. Il peut même être prévu que les premier **M1** et second **M2** matériaux soient atomisés dans des endroits différents de sorte à éviter ou limiter les contaminations de l'un vers l'autre. Un dispositif de traçage ou de suivi des différents matériaux et des différentes poudres peut en outre être mis en place. Selon ces dispositions, le procédé peut inclure des étapes de conditionnements séparés, de traçage et de stockage séparé des matériaux et/ou des poudres.

L'étape d'atomisation du premier matériau **M1** peut être conduite en parallèle de celle du second matériau **M2** ou bien séquentiellement.

Selon un mode de réalisation, un ou plusieurs des matériaux utilisés dans le présent procédé peuvent être sélectionnés directement sous forme d'une poudre de sorte que les étapes S1, S2, Si d'atomisation correspondantes, ici décrites, ne soient pas nécessaires.

Les premier **M1** et second **M2** matériaux sont tous deux sélectionnés parmi des métaux précieux ou des métaux nobles, ou des alliages basés sur de tels métaux précieux ou nobles.

Les métaux précieux ou nobles selon la présente description regroupent l'or (Au), l'argent (Ag), le platine (Pt), le palladium (Pd), le rhodium (Rh), le scandium (Sc), le ruthénium (Ru) l'osmium (Os) et l'iridium (Ir). En particulier, les métaux nobles désignent plus particulièrement les métaux qui résistent à la corrosion. Dans le cadre de la présente description, les termes « précieux » et « nobles » sont interchangeables et équivalents, de sorte que l'un ou l'autre de ces termes désigne les métaux listés ci-dessus.

Dans le cadre de la présente description, les alliages de ces métaux précieux comprennent au moins 50% en masse, ou 80% ou plus, voire 95% en masse d'un de ces métaux précieux ou d'une combinaison de ces métaux précieux. Un alliage selon la présente description peut comporter un mélange d'or et d'argent formant ensemble au moins 50% en masse ou 80% en masse ou plus, de la pièce mécanique. Cela n'exclut pas que plus de deux métaux précieux soient combinés pour former un alliage. Selon un mode de réalisation particulier, un alliage peut consister exclusivement en une combinaison de deux ou plus de deux des métaux précieux listés ci-dessus.

Selon un mode de réalisation, un alliage selon la présente invention comprend un ou plusieurs des métaux précieux listés ci-dessus et un ou plusieurs autres métaux non-précieux tels que du cuivre, de l'étain, de l'aluminium, du zinc, du titane ou du nickel.

Les différents matériaux **M1, M2** peuvent désigner différents alliages basés sur un même métal précieux. Par exemple, le premier matériau **M1** peut désigner un premier alliage d'or et le second matériau **M2** peut désigner un second alliage d'or. L'un ou les deux premier **M1** et second **M2** matériaux peuvent être par exemple sélectionnés parmi les alliages d'or suivants :
- Or blanc : 75% d'or, 19% de cuivre, 6% d'argent,
- Or gris : 75% d'or, 25% palladium ou 25% nickel,
- Or rouge: 75% d'or, 25% de cuivre,
- Or rose: 75% d'or, 20% de cuivre, 5% d'argent,
- Or vert : 75% d'or, 25% argent.

Tous les alliages d'or 18ct tels que les ors de 1N à 5N peuvent être considérés comme différents matériaux **M1, M2** et assemblés dans une même pièce. D'autres alliages d'or peuvent être envisagés en fonction des besoins. En outre, différents alliages basés sur d'autres métaux précieux que l'or peuvent être considérés, comme par exemple les alliages base platine ou les alliages base Palladium.

Les métaux précieux peuvent indépendamment les uns des autres être utilisés à différents titres, tel que 9 ct, 12 ct, 18 ct ou 24 ct ou à d'autres titres.

Les premier **M1** et second **M2** matériaux sont caractérisés par une température de fusion **T1, T2** qui leur est propre. Par exemple, la température de fusion de l'or à pression atmosphérique est d'environ 1064°C. Les températures de fusion des alliages d'or sont en général supérieures à cette valeur. La température de fusion du palladium est de l'ordre de 1554 °C, celle du platine de l'ordre de 1768°C, celle du rubidium de l'ordre de 39°C, celle du scandium de l'ordre de 1541°C, celle du rhodium de l'ordre de 1964°C, celle de l'iridium de l'ordre de 2446°C, celle du ruthénium de l'ordre de 2333°C et celle de l'osmium de l'ordre de 3033°C.

Le procédé selon la présente description comporte une étape **S3** de disposer les première **P1** et seconde **P2** poudres dans un moule de frittage 2. Les première **P1** et seconde **P2** poudres sont disposées de manière séquentielle de sorte à ne pas se mélanger. Elles peuvent être disposées chacune de sorte à former un lit de poudre, ou un amas de poudre ou selon différents arrangements tels que sous forme de lignes, ou de figures géométriques ou aléatoires. En fonction des besoins, une ou plusieurs des première **P1** et seconde **P2** poudres, et le cas échéant de poudres additionnelles **Pi** (voir plus bas) peut être utilisée à plusieurs reprises, par exemple pour former plusieurs amas, ou plusieurs lignes ou sur plusieurs couches en alternance avec d'autres poudres.

Selon un mode de réalisation, les poudres peuvent faire l'objet de vibrations ou de tout autre opération permettant de les densifier ou de mieux les répartir si besoin. Il convient alors de s'assurer que les première **P1** et seconde **P2** poudres ne se mélangent pas lors de ces opérations, si elles ont lieu.

Les première **P1** et seconde **P2** poudres peuvent être utilisées dans des proportions variables, par exemple en égales quantités de sorte que la pièce mécanique finale comprenne autant du premier matériau **M1** que du second matériau **M2,** ce indépendamment de leur répartition. Le rapport **M1/M2** des premier **M1** et second **M2** matériaux peuvent par exemples varier de 10/90 à 90/10 ou de 20/80 à 80/20. Des rapports compris entre 30/70 et 70/30 ou 40/60 et 60/40 sont bien entendu possibles.

La combinaison des poudres forme un assemblage **A** de poudres non-mélangées. Les première **P1** et seconde **P2** poudres sont en contact l'une avec l'autre tout en restant chacune localisée aux endroits spécifiques déterminés lors de leur disposition dans le moule **2.**

Le procédé ici décrit n'exclut pas que des mélanges de poudres soient en outre utilisés de sorte à produire un alliage in-situ. Par exemple, en plus de la première poudre **P1** et de la seconde poudre **P2,** une troisième poudre constituée d'une combinaison des première **P1** et seconde **P2** poudres, ou bien d'autres poudres, peut être ajoutée. Dans ces conditions, la troisième poudre correspond à un alliage de métaux précieux ou nobles tel que défini dans la présente description.

Une fois l'assemblage **A** de poudres non mélangées réalisé, il est soumis au frittage dans une étape **S4.** Les conditions de frittage impliquent une température de frittage **Tfri.** Elles comprennent en outre une pression de frittage **Pfri,** pouvant être une pression mécanique.

La température de frittage **Tfri** est déterminée de sorte qu'aucune des poudres de l'assemblage de poudres **A** n'entre en fusion dans les conditions du frittage. La température de frittage **Tfri** adéquate peut être évaluée en fonction de la pression de frittage **Pfri,** de sorte à ne pas atteindre ou ne pas dépasser, ou à rester inférieure aux températures de fusion T1 et **T2** des premier **M1** et second **M2** matériaux à la pression de frittage **Pfri.** De préférence la température de frittage est déterminée de sorte à rester inférieure à la plus basse des températures de fusion **T1, T2** des premier **M1** et second **M2** matériaux dans les conditions du frittage.

De préférence, les conditions du frittage sont celles d'un frittage flash, également connu sous le terme de frittage SPS (spark plasma sintering). L'utilisation d'électrodes pour chauffer l'assemblage **A** de poudres non mélangées permet des temps de chauffe très courts et préserve la finesse des grains.

Selon un mode de réalisation, la température de frittage **Tfri** est inférieure à 2000°C, voire inférieure à 1500°C, voire inférieure à 1000°C. La température de frittage est par exemple comprise entre 600°C et 1600°C.

La pression de frittage **Pfri** peut être comprise entre 20 et 180 N/mm² ou entre 50 et 100 N/mm². D'autres valeurs de pression peuvent être préférées en fonction des composants sélectionnés et/ou de la qualité requise de la pièce mécanique finale.

Une fois le frittage effectué, une pièce solide **B** est obtenue sur la base de l'assemblage de poudres A. La pièce solide **B** est inhomogène et comporte donc localement des compositions différentes correspondant chacune au premier **M1** et au second **M2** matériaux utilisés. Les compositions locales peuvent donc indépendamment les unes des autres correspondre à des métaux précieux pur ou à des alliages de métaux précieux spécifiques.

La pièce solide **B,** une fois obtenue, est démoulée dans une étape S5, de sorte à récupérer une pièce solide démoulée **C.**

La pièce solide démoulée **C** peut correspondre au composant final. Cependant, il peut être requis que la pièce démoulée **C** nécessite une ou plusieurs interventions ultérieures propres à en améliorer la qualité ou l'aspect esthétique ou à modifier la pièce obtenue pour obtenir le composant final 1. Une étape de rectification S6 peut par exemple permettre de redimensionner la pièce solide démoulée C. Une étape d'usinage S7 peut être effectuée pour modifier la pièce solide C, résultant notamment en un ou plusieurs trous, ou rainures, ou stries, ou tout autre ablation de matière. L'usinage peut être effectué par toute technique adaptée, qu'elle soit de type mécanique, par laser, par jet d'eau ou tout équivalent. Une ou plusieurs étapes de finition S8 peuvent en outre être envisagées. D'autres transformations post frittage peuvent être prévues en fonction des besoins.

Bien que le procédé soit décrit ci-dessus avec deux matériaux, cela n'exclut en rien d'en utiliser plus de deux, tel que trois ou plus, suivant les mêmes dispositions que celles déjà décrite ou des dispositions similaires. La figure 2 schématise le procédé avec un matériau additionnel **Mi**, atomisé en une poudre additionnelle **Pi** dans une étape d'atomisation additionnelle **Si**. Le ou les matériaux additionnels **Mi** sont différents des premier **M1** et second **M2** matériaux. Ils sont cependant sélectionnés parmi les métaux précieux ou noble mentionnés plus haut, ou leur combinaison. La ou les poudres additionnelles **Pi** obtenues sont traitées et manipulées dans les conditions déjà décrites pour les première **P1** et seconde **P2** poudres. En particulier, les dispositions adéquates sont prises pour qu'elles ne se mélangent pas avec d'autres poudres. Le ou les matériaux additionnels peuvent être sélectionnés directement sous forme de poudres. Dans ce cas, la ou les étapes d'atomisation correspondantes peuvent ne pas être utiles.

L'ensemble des première **P1,** seconde **P2** poudres et d'une ou plusieurs poudres additionnelles **Pi** disposées séparément dans un moule de sorte à former un assemblage d'au moins trois poudres **A'** non mélangées, est soumis à une opération de frittage dans les conditions requises, de sortes à obtenir une pièce solide **B'** comprenant le premier **M1,** le second **M2** et un ou plusieurs matériaux additionnels **Mi,** combinés bien que distincts les uns des autres. Les conditions de température et de pression du frittage sont celles déjà évoquées pour l'assemblage d'au moins deux poudres A. En particulier, la température de frittage **Tfri** est déterminée pour qu'aucun des premier **M1,** second **M2** matériaux et des matériaux additionnels **Mi** n'entre en fusion lors du frittage. La pièce solide **B'** peut être démoulée pour obtenir une pièce solide démoulée C'. Une ou plusieurs des opérations post démoulage S6, S7, S8 décrites plus haut peuvent être mises en oeuvre, telles qu'illustrées à la figure 3.

Selon un mode de réalisation, l'une ou l'autre des première **P1,** seconde **P2** poudres et des poudres additionnelles **Pi** peuvent être additivées avec d'autres matériaux tels que des pigments. De tels additifs, s'ils sont présents, sont de préférence en quantité inférieure à 5%, voire inférieure à 1% en masse.

La présente description couvre également une pièce mécanique **1** fabriquée selon le procédé décrit plus haut. Il s'agit en particulier d'une pièce métallique à base d'au moins deux métaux précieux ou nobles, ou de leurs alliages, ou d'au moins trois métaux précieux ou nobles ou de leurs alliages. Dans le cadre de la présente description, une pièce à base de métaux précieux ou nobles contient pour au moins la moitié de sa masse un ou plusieurs métaux précieux ou nobles. Selon un mode de réalisation, la pièce mécanique comprend pour 80% de sa masse ou plus, ou pour 95% de sa masse un ou plusieurs métaux précieux ou nobles, ou leurs alliages. Les différents métaux précieux ou nobles d'une telle pièce sont distincts les uns des autres. De la sorte, la pièce mécanique 1 peut se caractériser par différentes couleurs caractéristiques des différents métaux précieux ou nobles qui la constituent. Des motifs peuvent ainsi apparaître tels qu'un effet camouflage ou des motifs géométriques. Elle peut alternativement ou en plus se caractériser par différentes propriétés mécaniques locales, propres aux différents métaux précieux ou nobles qui la composent.

La répartition des différents métaux précieux ou nobles dans la pièce mécanique n'est pas limitée. Les différent métaux précieux et nobles peuvent y être répartis sous forme de couches superposées, ou sous forme d'amas au sein de la pièce mécanique, ou selon toute autre disposition déterminée lors de sa fabrication. L'un des métaux précieux ou nobles peut rester totalement masqué par un observateur, notamment dans le cas où il compose l'âme de la pièce ou sa partie interne, recouverte par un autre métal précieux ou noble.

Ainsi une pièce mécanique **1** selon la présente description comporte au moins un premier matériau **M1** et un second matériau **M2** formant un ensemble indissociable dans lequel les au moins premier **M1** et second **M2** matériaux restent distincts les uns des autres. Outre les premier **M1** et second **M2** matériaux, la pièce mécanique **1** peut comporter un ou plusieurs autres matériaux additionnel **Mi,** différents du premier **M1** et du second **M2** matériaux et également distincts des autres matériaux. Les premier **M1** et second **M2** matériaux, ainsi que les éventuels matériaux additionnels **Mi,** sont sélectionnés parmi l'un des métaux précieux ou nobles mentionnés plus haut ou leurs alliages.

La pièce mécanique **1** peut être par exemple un composant horloger tel qu'un rouage ou toute autre pièce d'un mouvement horloger. Alternativement, la pièce mécanique **1** est un composant d'ornement ou d'habillage. Elle peut être par exemple une carrure de montre ou un cadran ou tout autre élément visible d'un utilisateur. A ce titre, la pièce mécanique **1** bénéficie pleinement des avantages du procédé décrit ci-dessus, particulièrement adapté pour agencer différents métaux précieux au sein d'une même pièce et produire ainsi une grande variété d'effet esthétiques.

### Exemple 1

Une première poudre d'or 5N 18 ct et une seconde poudre d'or 2N 18ct sont successivement empilées dans un moule de frittage SPS. Le frittage est effectué à une température de 800°C et une pression de 100MPa.La pastille obtenue est démoulée de sorte à obtenir une carrure. L'ensemble des matériaux titrant 18ct, la carrure ainsi obtenue titre également 18 ct.

### Exemple 2

Une première poudre d'or 5N 18 ct et une seconde poudre d'or jaune 18ct, sont successivement empilées dans un moule de frittage SPS. Une troisième poudre de platine 950/1000 est disposée sur l'assemble des deux premières poudres. Le frittage est effectué à une température de 860°C et une pression de 130MPa.La pastille obtenue est démoulée puis usinée de sorte à obtenir une lunette. Une étape de terminaison de la pièce est effectuée, lors de laquelle la couche de surface en platine 950/1000, moins dure que les couches sous-jacentes, est décorée. La pièce finale n'est pas titrée.

### Exemple 3

Une première poudre d'or 5N 18 ct, une seconde poudre d'or 2N 18 ct et une poudre d'or gris 18ct sont réparties de manière aléatoire dans un moule de frittage SPS de sorte à former des amas de poudres. Le frittage est effectué à une température de 790°C et une pression de 80MPaLa pastille obtenue est démoulée de sorte à obtenir une lunette dont le motif ressemble à un camouflage composé de couleurs jaune, rose et grise. L'ensemble des matériaux titrant 18ct, la pièce finale titre également 18 ct.

### Numéros de référence employés sur les figures

- 1: Pièce mécanique
- M1: Premier matériau
- M2: Second matériau
- Mi: Matériau(x) additionnel(s)
- P1: Première poudre
- P2: Seconde poudre
- Pi: Poudre(s) additionnelle(s)
- S1: Etape d'atomisation du premier matériau
- Si: Etape d'atomisation de matériaux additionnels
- S2: Etape d'atomisation du second matériau
- S3: Etape de disposition des poudres dans un moule
- S4: Etape de frittage
- S5: Etape de démoulage
- S6: Etape de rectification
- S7: Etape d'usinage
- S8: Etape de finition

## Revendications

1. Procédé pour la fabrication d'un composant horloger (1) à base d'au moins deux métaux précieux ou nobles ou d'alliages de métaux précieux ou nobles, restant distincts les uns des autres, ledit composant horloger comprenant au moins 50% ou 80% ou plus, en masse de ces métaux et/ou alliages, le procédé comprenant :
la sélection
- d'un premier matériau (M1) sous forme d'une première poudre (P1), ledit premier matériau (M1) ayant une première température de fusion (T1) à pression atmosphérique,
- d'un second matériau (M2) sous forme d'une seconde poudre (P2), ledit second matériau (M2) ayant une seconde température de fusion (T2) à pression atmosphérique,
- et optionnellement un ou plusieurs matériaux additionnels (Mi) différents des premier (M1) et second (M2) matériaux, sous la forme d'autant de poudres additionnelles (Pi) correspondantes,
- Une étape S3 de disposer dans un moule (2) lesdits matériaux sous forme de poudres, de sorte à former un assemblage (A, A') d'au moins deux poudres non-mélangées, dans lequel lesdites poudres sont en contact,
- Une étape S4 de réaliser un frittage dans des conditions permettant de produire une pièce solide (B, B') à partir de l'assemblage (A, A') de poudres non-mélangées,
- Une étape S5 de démouler ladite pièce solide (B, B') pour obtenir une pièce démoulée (C, C'),
**caractérisé en ce que** lesdits matériaux (M1, M2, Mi) désignent lesdits métaux précieux ou nobles ou alliages de métaux précieux ou nobles contenus dans le composant horloger (1), et **en ce que** le frittage de l'étape S4 est un frittage de type flash ou SPS, opéré à une température de frittage (Tfri) et une pression de frittage (Pf), lesdites températures (Tfri) et pression (Pfri) de frittage étant sélectionnées de sorte qu'aucun desdits matériaux n'entre en fusion.

2. Procédé selon la revendication 1, dans lequel lesdits matériaux (M1, M2, Mi) sont sélectionnés parmi l'or (Au), l'argent, le platine (Pt) le palladium (Pd) l'osmium (Os) et leurs alliages.

3. Procédé selon l'une des revendications 1 ou 2, dans lequel lesdits alliages comprennent au moins 50% en masse, ou 80% ou plus, voire 95% en masse d'un métal précieux ou noble ou d'une combinaison de métaux précieux ou nobles.

4. Procédé selon l'une des revendications 1 à 3, dans lequel les poudres sont disposées lors de l'étape S4 de sorte à former indépendamment un ou plusieurs amas, une ou plusieurs lignes, ou plusieurs couches en alternance.

5. Procédé selon l'une des revendications 1 à 4, dans lequel l'une ou plusieurs desdites poudres (P1, P2, Pi) comprend un ou plusieurs additifs.

6. Procédé selon l'une des revendications 1 à 5, dans lequel la température de frittage (Tf) est comprise entre 600°C et 1600°C.

7. Procédé selon l'une des revendications 1 à 6, dans lequel la pression de frittage (Pfri) est une pression mécanique comprise entre 20 et 180 N/mm².

8. Procédé selon l'une des revendications 1 à 7, comprenant en outre une ou plusieurs étapes parmi une étape S1 d'atomisation dudit premier matériau (M1) de sorte à produire ladite première poudre (P1), une étape S2 d'atomisation dudit second matériau (M2) de sorte à produire ladite seconde poudre (P2) et un étape d'atomisation Si desdits matériaux additionnels de sorte à produire la ou les poudres correspondantes (Pi).

9. Procédé selon l'une des revendications 1 à 8, comprenant en outre une ou plusieurs des étapes :
- S6 de rectification de la pièce solide démoulée (C, C') aux épaisseurs souhaitées,
- S7 d'usinage de la pièce solide démoulée (C, C'),
- S8 de terminer la pièce solide démoulée (C, C'),
de sorte à obtenir ledit composant horloger.

10. Composant horloger comprenant au moins deux matériaux sélectionnés parmi un premier matériau (M1), un second matériau (M2) et optionnellement un ou plusieurs matériaux additionnels (Mi) formant un ensemble indissociable dans lequel les matériaux (M1, M2, Mi) restent distincts les uns des autres, lesdits matériaux étant sélectionnés parmi le groupe des métaux précieux ou nobles et leurs alliages.

11. Composant horloger selon la revendication 10, ledit composant étant une pièce d'habillage ou de mouvement.

12. Pièce d'horlogerie comprenant un composant horloger selon l'une des revendications 10 et 11.
